# EUROPÄISCHE PATENTSCHRIFT

(11) **EP 0 136 997 B1**
(45) Veröffentlichungstag und Bekanntmachung des Hinweises auf die Patenterteilung: **01.04.1987**
(21) Anmeldenummer: 84890115.3
(22) Anmeldetag: 20.06.1984
(51) Int. Cl.: C22C 38/18, C22C 38/42, C22C 38/44

(54) **Verwendung eines chromhaltigen Stahles**
Use of a steel containing chromium
Mise en oeuvre d'un acier au chrome

(30) Priorität: 28.06.1983 AT 2359/83
(43) Veröffentlichungstag der Anmeldung: 10.04.1985
(73) Patentinhaber: VOEST-ALPINE STAHL AKTIENGESELLSCHAFT, 4020 Linz a.d. Donau (AT)
(72) Erfinder: Jerlich, Werner Josef, Dipl.-Ing., A-8680 Mürzzuschlag (AT); Kaiserfeld, Hans, Dipl.-Ing., A-8670 Krieglach (AT); Kügler, Alfred, Dr.-Ing., A-8680 Mürzzuschlag (AT)

## Beschreibung

Die Erfindung bezieht sich auf die Verwendung einer chromhältigen Legierung für Presswerkzeuge, insbesondere Pressbleche.

Presswerkzeuge, insbesondere Pressbleche weisen entweder eine auf Hochglanz polierte Arbeitsfläche auf, wenn dergepresste Gegenstand z.B. Möbelplatte oder dgl. selbst eine glatte Oberfläche aufweisen soll, oder sind selbst strukturiert, damit das gepresste Gut sodann diese strukturierte Oberfläche aufweist. Für die Herstellung derartig strukturierter Presswerkzeuge ist es einerseits erforderlich, so wie für die Presswerkzeuge mit polierter, ebener Oberfläche, vorerst eine möglichst glatte, nur geringe Rauhigkeiten aufweisende Oberfläche zu schaffen, die sodann nach an sich bekannten Verfahren z.B. elektrochemisch oder rein chemisch oder dgl. bearbeitet wird. Bei dieser Bearbeitung ist es nun von besonderer Wichtigkeit, dass das Abtragen des Materials in der erwünschten Menge erfolgt. Selbst bei geringfügigen Unterschieden zwischen tatsächlicher und erwünschter Abtragung erfolgt eine erhebliche Störung des optischen Eindruckes, da vielfach durch das gepresste Gut der Eindruck von bestimmten Strukturen z.B. der Maserung von Holz, sei es im bearbeiteten oder unbearbeiteten Zustand, eine körnige Struktur, wie Sandstein oder dgl., vermittelt werden soll. Wird dieser Eindruck durch ungleichmässige Abtragung am Presswerkzeug gestört, so kann in der Regel das Presswerkzeug durch eine weitere Bearbeitung nicht mehr in einen ordnungsgemässen Zustand versetzt werden, so dass ein derartiges Presswerkzeug verworfen werden muss.

Als Material für auf Hochglanz polierte Pressbleche haben sich Chromstähle mit einem Gehalt zwischen 11 und 17,5% bewährt. Wurden derartige Chromstähle jedoch nach einem herkömmlichen Verfahren oberflächenbehandelt, z.B. geätzt, so wiesen diese wesentliche Strukturfehler auf.

Die Aufgabe der vorliegenden Erfindung ist nun darin zu erblicken, chromhältige Stahllegierungen zu schaffen, die eine gleichmässige Strukturierung erlauben und gleichzeitig aufgrund ihrer chemischen Zusammensetzung eine hohe Lebensdauer aufweisen.

Die erfindungsgemässe chromhältige Legierung für Presswerkzeuge, insbesondere Pressbleche, besteht im wesentlichen darin, dass sie einen Gehalt in Gew.-%

### Rest Eisen und erschmelzungsbedingte Verunreinigungen

mit der Massgabe, dass das Chrom-Äquivalent, % Chrom + % Molybdän + 1,5% Silizium + 0,5% Niob ≤ 17,2 und das Nickel-Äquivalent, % Nickel + 0,5% Mangan+ 30% Kohlenstoff + 20% Stickstoff ≥ 4,65 ist, wobei das Verhältnis Chrom-Äquivalent zu Nickel-Äquivalent < 3,0 beträgt und der Ferritgehalt ≤ 5% ist, aufweist.

Es wurde nun völlig überraschend gefunden, dass eine chromhältige Legierung mit obiger Zusammensetzung hervorragend für die Herstellung von geätzten Presswerkzeugen geeignet ist, da einerseits die herkömmlichen Ätzverfahren leicht angewendet werden können, wobei eine über die gesamte Oberfläche gleichmässige Ätzbarkeit der Legierung gegeben ist.

Eine vergütungsfähige, chromhältige Legierung, die nach dem Vergüten einen gleichmässigen Abtrag aufweist, weist einen Gehalt in Gew.-%

### Rest Eisen und erschmelzungsbedingte Verunreinigungen

mit der Massgabe, dass das Chrom-Äquivalent, % Chrom + % Molybdän + 1,5% Silizium, < als 13,2 und das Nickel-Äquivalent, % Nickel + 0,5% Mangan + 30% Kohlenstoff + 20% Stickstoff s: 4,65 liegt und das Verhältnis von Chrom-Äquivalent zu Nickel-Äquivalent :5 2,85 ist und der Ferritgehalt ≤ 5% ist, auf.

Eine aushärtbare chromhältige Legierung, die ebenfalls einen gleichmässigen Abtrag aufweist, weist einen Gehalt in Gew.-%

### Rest Eisen und erschmelzungsbedingte Verunreinigungen

wobei das Chrom-Äquivalent, % Chrom + % Molybdän + 1,5% Silizium + 0,5% Niob ≤ 17,2 und das Nickel-Äquivalent, % Nickel + 0,5% Mangan + 30% Kohlenstoff + 20% Stickstoff ? 5,3 liegt und das Verhältnis von Chrom-Äquivalent zu Nickel-Äquivalent ≤ 3,00 beträgt und der Ferritgehalt ≤ 5% ist, auf.

Im folgenden wird die Erfindung anhand der Beispiele näher erläutert.

### Beispiele 7 bis 3

Ein Blech der Legierung A gemäss Tabelle 1 mit einer Rauhigkeit nach DIN 4768 RZ von 0, bis 0,8 µm in den Abmessungen 300 x 200 x 2 mm, weiches vergütet war (erhitzt auf 970°C, sodann abgekühlt im Ölbad und auf 700°C erhitzt, 30 min auf dieser Temperatur gehalten und in der Luft abkühlen gelassen), wurde in einen Ätzbehälter verbracht, in welchem eine 6%ige wässrige Eisen-Chlorid-Lösung vorgelegt war. Die Ätzlösung wurde in Umlauf gehalten und auf 60°C gehalten. Nach 120 min wurde das Blech der Ätzlösung entnommen, mit destilliertem Wasser gewaschen und mit Heissluft getrocknet. Die Rauhigkeit betrug 5-6 µm. Im Schräglicht war jedoch ein stark ungleichmässiger Abtrag zu beobachten, der netzförmige Anordnung aufwies. Die Versuche 2 und 3 wurden, wie der Tabelle 2 zu entnehmen, ebenfalls mit der 6%igen Eisen-Chlorid-Lösung durchgeführt, wobei die Versuchsanordnung gemäss Beispiel 1 gehalten wurde und die Rauhigkeit vor und nach dem Einwirken der Ätzlösung ident wie bei Beispiel 1 war. Bei der Legierung C war ebenfalls ein Abtrag zu beobachten, der örtlich ungleichmässig war und insbesondere im Schräglicht deutlich ersichtlich wurde. Bei der Legierung gemäss B der Tabelle 1 war ein vollkommen gleichmässiger Abtrag auch im Schräglicht zu beobachten.

Die Rauhigkeit nach DIN 4768 stellt lediglich einen Massstab für die grossflächige Oberflächenbeschaffenheit dar, ist jedoch kein Kriterium für lokale Unebenheiten, wie sie z.B. beim Ätzen enstehen.

### Beispiel 4

Ein Ätzblech gemäss Beispiel 1 wurde in einen Ätzbehälter verbracht, in dem sich eine wässrige 76,5%ige ortho-Phosphorsäure mit 7,4% Chromoxid-Lösung befand. Im Ätzbehälter wurde weiters eine Platinelektrode angeordnet, wobei das zu ätzende Blech als Anode und das Platinnetz als Kathode geschaltet wurde. Es wurde die Stromdichte auf 1 Ampere/cm² eingestellt, die Temperatur betrug 25°C. Nach 1 OOminütiger Einwirkung wurde das geätzte Blech der Lösung entnommen, mit destilliertem Wasser gewaschen und mit Heissluft getrocknet. Die Rauhigkeit betrug nur mehr 0,3 bis 0,4 µm. Es war ein stark ungleichmässiger Abtrag mit inselförmiger Struktur vorhanden.

### Beispiel 5

Ein Pressblech in den Abmessungen und Oberflächenbeschaffenheit gemäss Beispiel 1 und vergütet gemäss Beispiel 1 wurde entsprechend Beispiel 4 geätzt, wobei ein vollkommen gleichmässiger Abtrag erreicht wurde, die Oberfläche war matt. Auch im schrägen Licht konnten keine ungleichmässigen Strukturen nachgewiesen werden.

### Beispiel 6

Ein Blech gemäss Beispiel 1 der Zusammensetzung E gemäss Tabelle 1 (Wärmebehandlung: Lösungsglühen bei 150°C mit anschliessendem Wasserabkühlen und Aushärten bei 480°C 2 Stunden und anschliessender Luftabkühlung) wurde in 15%iger Salpetersäure, die 3% Fluor-WasserstoffSäure aufwies, bei 50°C 100 min lang geätzt. Es trat ein ungleichmässiger Abtrag mit streifenförmiger Struktur auf, die insbesondere im Schräglicht klar zu erkennen war. Die Rauhigkeit nach DIN 4768 RC betrug 5 - 6 pm.

### Beispiel 7

Ein Blech der chemischen Zusammensetzung J gemäss Tabelle 1 in den Abmessungen 300 x 200 x 2 mm wurde in der Vorrichtung gemäss Beispiel 1 mit der Ätzlösung entsprechend Beispiel 7 bei einer Temperatur von 50°C 100 min lang geätzt. Die Rauhigkeit entsprach dem Blech des Beispieles 6, jedoch war ein gleichmässiger Abtrag selbst bei Schräglichtbetrachtung vorhanden.

### Beispiel 8

Ein Blech der Abmessung 300 x 200 x 2 mm der Zusammensetzung G gemäss Tabelle 1 wurde entsprechend Beispiel 4 elektrochemisch geätzt. Die Rauhigkeit vor dem Ätzen betrug 0,5 bis 0,8 hingegen nach der Ätzung 0,15 bis 0,3 µm. Der Abtrag war jedoch ungleichmässigi und wies Streifenstruktur auf, welche insbesondere bei schräger Beleuchtung klar hervorkam.

### Beispiel 9

Mit einer Blechplatte, die eine analoge Abmessung und Wärmebehandlung wie jene des Beispieles 8 aufwies und eine Zusammensetzung gemäss Legierung H aufwies, wurde entsprechend Beispiel 8 verfahren. Es konnte ein gleichmässiger Abtrag beobachtet werden, wobei die Oberfläche matt-glänzend war und eine Rauhigkeit zwischen 0,15 und 0,3 µm aufwies, wobei selbst in schräger Beleuchtung unregelmässige Strukturen, insbesondere tiefere Stellen oder dgl. nicht nachgewiesen werden konnten.

### Beispiel 10

Eine Legierung der Zusammensetzung G, welche eine Wärmebehandlung entsprechend Beispiel 6 aufwies, wurde in der Vorrichtung gemäss Beispiel 7, in einer 5%igen Salzsäure bei 25°C elektrochemisch mit einer Stromdichte von 1 Ampere/cm² geätzt. Die Rauhigkeit des Bleches betrug nach der Ätzung 0,4 bis 0,8 pm, wobei ein vollkommen ungleichmässiger Abtrag stattgefunden hatte und die Oberfläche streifiges und narbiges Aussehen aufwies, das insbesondere bei schräger Beleuchtung klar und deutlich sichtbar war.

### Beispiel 11

Es wurde analog Beispiel 10 verfahren, wobei die Zusammensetzung der Legierung gemäss Beispiel H der Tabelle 1 war. Es konnte ein vollkommen gleichmässiger Abtrag beobachtet werden, wobei die Oberfläche natt-grau war, und die Rauhigkeit nach der Ätzbehandlung 0,4 bis 0,8 µm betrug. Selbst unter schräger Beleuchtung konnte keine ungleichmässige Strukturierung beobachtet werden.

### Beispiel 12

Ein Blech, das eine Wärmebehandlung gemäss Beispiel 6 aufwies, wurde entsprechend Beispiel 1 geätzt, wobei die Rauhigkeit vor dem Ätzen 0,5 bis 0,8 und nach dem Ätzen 0,4 bis 0,8 ₁1m betrug. Die Oberfläche war allerdings nach dem Ätzen vollkommen ungleichmässig und von streifiger Struktur, wobei örtliche Vertiefungen aufgetreten sind.

### Beispiel 13

Es wurde analog Beispiel 12 verfahren, wobei die Zusammensetzung des Bleches gemäss Legierung J der Tabelle 1 gewählt wurde. Die Rauhigkeit nach dem Ätzen betrug 0,4 bis 0,8 µm. Es trat ein vollkommen gleichmässiger Abtrag auf, und es konnte selbst bei schräger Beleuchtung keine ungleichmässige Strukturierung nachgewiesen werden.

Cr-Äquivalent: %Cr- + %Mo + 1,5%Si + 0,5%Nb Ni-Äquivalent: %Ni + 0,5%Mn + 30%C + 20%N

In Tabelle 1 ist die chemische Zusammensetzung von nichtrostenden, martensitischen Chromstählen (A bis D) und von nichtrostenden, aushärtbaren Chromstählen (E bis J) mit unterschiedlich hohen Ferritgehalten zusammengestellt. Bei Ätzversuchen unter den in Tabelle 2 angeführten Versuchsbedingungen ist der Abtrag nur gleichmässig, wenn der Ferritgehalt 5% nicht übersteigt.

## Patentansprüche

1. Verwendung einer chromhältigen Legierung mit Ferrit für Presswerkzeuge, insbesondere Pressbleche, wobei die Arbeitsfläche auf chemischem bzw. elektrochemischem Wege strukturiert ist und das Presswerkzeug in Gew.-%
Rest Eisen und erschmelzungsbedingte Verunreinigungen
aufweist, mit der Massgabe, dass das Chrom-Äquivalent, % Chrom + % Molybdän + 1,5% Silizium + 0,5% Niob ≤ 17,2 und das Nickel-Äquivalent, % Nickel + 0,5% Mangan+ 30% Kohlenstoff + 20% Stickstoff ≥ 4,65 ist, wobei das Verhältnis Chrom-Äquivalent zu Nickel-Äquivalent - 3,0 beträgt und der Ferritgehalt ≤ 5% ist.

2. Verwendung einer chromhältigen Legierung nach Anspruch 1, bei der der Gehalt in Gew.-% an
Rest Eisen und erschmelzungsbedingte Verunreinigungen
beträgt, mit der Massgabe, dass das Chrom-Äquivalent, % Chrom + % Molybdän + 1,5% Silizium, < als 13,2 und das Nickel-Äquivalent, % Nickel + 0,5% Mangan + 30% Kohlenstoff + 20% Stickstoff ≥ 4,65 liegt und das Verhältnis von Chrom-Äquivalent zu Nickel-Äquivalent ≤ 2,85 und der Ferritgehalt ≤ 5% ist.

3. Verwendung einer chromhältigen Legierung nach Anspruch 1, bei der der Gehalt in Gew.-% an
Rest Eisen und erschmelzungsbedingte Verunreinigungen
beträgt, wobei das Chrom-Äquivalent, % Chrom + % Molybdän + 1,5% Silizium + 0,5% Niob ≤ 17,2 und das Nickel-Äquivalent, % Nickel + 0,5% Mangan + 30% Kohlenstoff + 20% Stickstoff ≥ 5,3 liegt und das Verhältnis von Chrom-Äquivalent zu Nickel-Äquivalent ≤ 3,00 beträgt und der Ferritgehalt ≤ 5% ist.

## Claims

1. The use of a chromium-containing alloy with ferrite for pressing tools, in particular pressing plates, wherein the working surface is structured in a chemical or electrochemical manner and the pressing tool comprises, in percentages by weight:
remainder iron and impurities caused by smelting, provided that the chromium equivalent, % chromium + % molybdenum + 1.5% silicon + 0.5% niobium, is ≤ 17.2 and the nickel equivalent, % nickel + 0.5% manganese + 30% carbon + 20% nitrogen is ≥ 4.65, the ratio of chromium equivalent to nickel equivalent amounting to s 3.0 and the ferrite content being ≤ 5%.

2. The use of a chromium-containing alloy according to claim 1, in which the content amounts, in percentages by weigt, to:
remainder iron and impurities caused by smelting, provided that the chromium equivalent, % chromium + % molybdenum + 1.5% silicon + 0.5% niobium is ≤ 13.2 and the nickel equivalent, % nickel + 0.5 manganese + 30% carbon + 20% nitrogen, is ≥ 4.65 and the ratio of chromium equivalent to nickel equivalent is ≤ 2,85 and the ferrite content is ≤ 5%.

3. The use of a chromium-containing alloy according to claim 1, in which the content amounts, in percentages by weight, to:
remainder iron and impurities caused by smelting, wherein the chromium equivalent, % chromium + % molybdenum + 1.5% silicon + 0.5% niobium, is s 17.2 and the nickel equivalent, % nickel + 0.5% manganese + 30% carbon + 20% nitrogen, is ≥ 5.3 and the ratio of chromium equivalent to nickel equivalent is < 3.00 and the ferrite content is ≤ 5%.

## Revendications

1. Utilisation d'un alliage au chrome contenant de la ferrite pour outils à moulage par compression en particulier tôles de presse, la surface de travail étant structurée par procédé chimique ou électrochimique et l'outil de presse ayant la composition suivante indiquée en pourcentage en poids:
le reste en fer avec les impuretés provenant de l'élaboration,
sous réserve que l'équivalent chrome, % de chrome + % de molybdène + 1,5% de silicium + 0,5% de niobium, soit égal ou inférieur à 17,2 et que l'équivalent nickel, % de nickel + 0,5% de manganèse + 30% de carbone + 20% d'azote, soit supérieur ou égal à 4,65, le rapport entre équivalent chrome et équivalent nickel étant inférieur ou égal à 3,0 et la teneur en ferrite étant inférieur ou égal à 5%.

2. Utilisation d'un alliage au chrome selon la revendication 1, pour lequel les teneurs en pourcentage en poids sont les suivantes:
le reste en fer avec les impuretés provenant de l'élaboration,
sous réserve que l'équivalent chrome, % de chrome . + % de molybdène + 1,5% de silicium soit inférieur ou égal à 13,2 et que l'équivalent nickel, % de nickel + 0,5% de manganèse + 30% de carbone + 20% d'azote soit supérieur ou égal à 4,65 et que le rapport entre l'équivalent chrome et l'équivalent nickel soit inférieur ou égal à 2,85 et la teneur en ferrite, inférieure ou égale à 5%.

3. Utilisation d'un alliage au chrome selon la revendication 1, pour lequel les teneurs en pourcentage en poids sont les suivantes:
le reste en fer avec les impuretés provenant de l'élaboration,
l'équivalent chrome, % de chrome + % de molybdène + 1,5% de silicium + 0,5% de niobium étant inférieur ou égal à 17,2, et l'équivalent nickel, % de nickel + 0,5% de manganèse + 30% de carbone + 20% d'azote étant supérieur ou égal à 5,3 et le rapport entre équivalent chrome et équivalent nickel étant inférieur ou égal à 3,00 et la teneur ferrite inférieure ou égale à 5%.
